# EUROPÄISCHE PATENTSCHRIFT

(11) **EP 0 712 972 B1**
(45) Veröffentlichungstag und Bekanntmachung des Hinweises auf die Patenterteilung: **06.03.2002**
(21) Anmeldenummer: 95116996.0
(22) Anmeldetag: 27.10.1995
(51) Int. Cl.: E04C 5/07, E04C 5/01, E04C 5/08

(54) **Betonkörper mit Verstärkung**
Reinforced concrete element
Elément en béton armé

(30) Priorität: 04.11.1994 DE 4439534
(43) Veröffentlichungstag der Anmeldung: 22.05.1996
(73) Patentinhaber: Kinkel, Horst, Dr.-Ing., D-64287 Darmstadt (DE); Kinkel, Wolfgang, Dipl.-Ing., 64287 Darmstadt (DE)
(72) Erfinder: Kinkel, Horst, Dr.-Ing., D-64287 Darmstadt (DE); Kinkel, Wolfgang, Dipl.-Ing., 64287 Darmstadt (DE)
(74) Vertreter: Wächtershäuser, Günter, Prof. Dr.

(56) Entgegenhaltungen:
- EP-A- 0 501 879
- EP-A- 0 621 381
- DE-A- 2 759 161
- DE-A- 2 930 939
- US-A- 3 400 507
- US-A- 4 945 694

## Beschreibung

Die vorliegende Erfindung betrifft einen Betonkörper, insbesondere einen Betonkörper mit Betonstabelementen gemäß Anspruch 1. Die Erfindung betrifft weiterhin Betonstabelemente, die als Zuschlagsmaterial in Umgebungsbeton einbringbar sind, sowie ein Herstellungsverfahren dafür.

Es ist bekannt, Beton zur Erhöhung der Zugfestigkeit und der Zähigkeit mit Fasern zu durchsetzen. Dazu werden Stahlfasern, üblicherweise mit 0.15 bis 2 mm Durchmesser und Längen von 10 bis 50 mm, verwendet oder es kommen dünne Fasern aus Glas oder Kunststoff zur Anwendung. Die Fasern werden meistens in den Beton eingemischt. Dabei zeigt sich eine Grenze für die Verarbeitbarkeit des Betons, die je nach Fasertyp bei 3 bis 5 Vol% liegt. Mit speziellen, nur begrenzt verwendbaren Verfahren lassen sich Fasergehalte von ca. 15 Vol% erreichen. Bei diesen Verfahren werden die Fasern nicht eingemischt, sondern der Beton wird in die Fasern infiltriert.

Faserzusätze im Beton können mit unterschiedlichen Zielsetzungen beigegeben werden. Wenn die Zähigkeitserhöhung, wie bei Industriefußböden, das Ziel ist, werden relativ lange Fasern zugegeben, die auch bei großer Betondehnung noch Kräfte über die Risse hinweg übertragen können. Diese Fasern haben einen Schlupf im Verbund oder sind mit Endverstärkungen ausgebildet und haben dadurch eine große Dehnlänge. Diese Art von faserverstärkten Beton ermöglicht große Dehnungen und führt zu einer gleichmäßigen Rißverteilung.

Eine andere Zielsetzung bei der Faserverstärkung von Beton ist die Erhöhung der Zugfestigkeit des Betons. Die dazu notwendigen Fasern haben einen sehr guten Verbund und große Steifigkeit, damit die Mikrorisse des Betons reduziert werden. Beispiele für diese Art der Anwendung sind Fassadenplatten. Dieser faserverstärkte Beton hat nur eine geringe Zähigkeit, d.h. nach dem Überschreiten der Zugfestigkeit reißt er durch. Die verwendeten Fasern sind kurz und haben eine rauhe Oberfläche.

Fasern wirken um so besser, je höher der Fasergehalt, je höher die Fasersteifigkeit d.h. der E-Modul und je besser der Verbund zwischen Faser und Betonmatrix ist. Bei den üblichen Fasergehalten ist der Beton schon gerissen bis die Fasern so viel Dehnung erfahren haben, daß sie Kräfte aufnehmen können, d.h. heute übliche Fasern bewirken eine Verbesserung des gerissenen Betons, sie sind aber nicht steif genug, die Rissbildung zu verzögern.

Betonstabbewehrungen für Betonbauteile sind bekannt. Sie haben gegenüber anderen Bewehrungen durch die Vorspannung des Betons im Gebrauchszustand eine hohe Steifigkeit und durch das günstige Verhältnis aufnehmbare Kraft zu Umfang ein sehr günstiges Verbundverhalten. Die Zähigkeit des Betons kann jedoch mit Betonstabbewehrungen nicht verbessert werden

Es ist daher Aufgabe der Erfindung Betonkörper bereitzustellen, die eine hohe Zugfestigkeit und Zähigkeit aufweisen.

Zur Lösung dieser Aufgabe wird ein Betonkörper aus einer ersten Betonmatrix vorgeschlagen mit ungeordneten oder teilweise orientiert eingebetteten, länglichen vorgespannten Betonstabelementen aus einer zweiten Betonmatrix mit in Längsrichtung der Betonstabelemente angeordneten Spannelementen, wobei die Längserstreckung der Betonstabelemente relativ zu den Abmessungen des Betonkörpers klein ist.

Die rauhe Betonoberfläche der Betonstabelemente ergibt eine schlupffreie Verbindung zwischen Betonstabelement und der Betonmatrix des Betonkörpers. Damit ist bis zum Aufreißen der vorgespannten Betonstabelemente ein sehr guter Verbund und hohe Steifigkeit gegeben, wie sie zur Erzielung hoher Betonzugspannungen erforderlich ist. Nach dem Aufreißen der Betonstabelemente wird die freie Dehnlänge des Spannelementes maßgebend für die Dehnfähigkeit der Betonstabelemente. Damit ist die Voraussetzung für eine duktile Betonkonstruktion gegeben. Die Betonstabfasern gemäß vorliegender Erfindung bewirken also beides, sowohl die Erhöhung der Betonzugfestigkeit, als auch die Erhöhung der Zähigkeit. Um diesen Effekt zu verstärken werden die Spannelemente vorzugsweise mit Endverankerungen ausgebildet.

Erfindungsgemäß kann der Betonkörper sowohl bei Gebrauch hergestellt werden als auch als vorgefertigtes Bauteil verwendet werden. Im Betonkörper können zur besseren Durchsetzung.der Betonmatrix in Menge und Abmessungen aufeinander abgestimmte Betonstabelemente unterschiedlichen Querschnitts und unterschiedlicher Länge verwendet werden.

Es ist weiterhin möglich den Betonkörper mit zusätzlichen Bewehrungselementen zu verstärken oder den Betonkörper selbst zusätzlich vorzuspannen. Dabei sind als Fasern beispielsweise Fasern aus Stahl, Glas, Kunststoff oder Carbon verwendbar.

Der Betonkörper kann vorzugsweise in Ortbeton hergestellt sein. Vorzugsweise kann der Betonkörper als Rohr, Fassadenelement oder Dachelement ausgebildet sein. Außerdem kann der Betonkörper als ein flüssigkeitsdichtes Bauteil, Industriefußboden, Straßenabschnitt oder Landebahn vorliegen.

Die erfindungsgemäßen, länglichen Betonstabelemente können ungeordnet in den Umgebungsbeton (erste Matrix) eingebracht werden und umfassen eine Betonmatrix (zweite Matrix) mit in Längsrichtung angeordneten und vorgespannten Spannelementen. Die Betonstabelemente können einen sehr kleinen Querschnitt von vorzugsweise 1 bis 3 mm Durchmesser haben. In den Betonstabelementen können als Bindemittel in der Betonmatrix ganz oder teilweise Polymere vorliegen. Die Spannelemente der Betonstabelemente können vorzugsweise Kunststoff, Glas, Stahl, Carbon oder Keramik enthalten. Dabei bestehen die Vorspannelemente vorzugsweise aus vielen einzelnen Drähten oder Filamenten, die zum besseren Verbundverhalten sich möglichst gleichmäßig über den Querschnitt verteilen. Die Vorspannelemente haben vorzugsweise an ihren Enden als Verankerungen wirkende Verdickungen aus.dem gleichen oder einem anderen Material. Die Betonmatrix der Betonstabelemente wird vorzugsweise in ihren Eigenschaften so eingestellt, daß sie im eingebetteten Zustand durch Kriechverkürzungen Kräfte auf die Betonmatrix des Betonkörpers abgibt.

Die erfindungsgemäßen Betonstabelemente können nach einem Verfahren hergestellt werden, bei dem lange Spannelemente gespannt werden, Beton um die Spannelemente herum durch Benetzen oder Extrusion in weichem Zustand aufgebracht wird und nach dem Erhärten des Betons der erhaltene Verbundkörper zu einer Vielzahl von Betonstabelementen durchtrennt wird.

Im folgenden wird die Erfindung anhand von Zeichnungen und Ausführungsbeispielen erläutert. Es zeigt:
Figur 1 (a) eine Seitenansicht eines Längsschnitts durch ein erfindungsgemäßes, vorgespanntes Betonstabelement;
Figur 1 (b) eine Vorderansicht eines erfindungsgemäßen, vorgespannten Betonstabelements;
Figur 2 ein Querschnitt durch einen Betonkörper mit eingebetteten Betonstabelementen und angedeuteter Rißbildung;.
Figur 3 ein weiterer Querschnitt durch einen Betonkörper mit eingebetteten Betonstabelementen und angedeuteter Rißbildung;.

Figur 1 beschreibt ein vorgespanntes Betonstabelement. Die Betonmatrix (1) umgibt das Spannelement (2). Als Betonmatrix können sowohl sehr feinkörnige Betone, wie auch kunststoffhaltige Betone eingesetzt werden. Das Spannelement (2) besteht vorzugsweise aus nichtrostenden Materialien wie Glasfaser, Carbon, Aramid oder vergleichbaren Materialien. Die Endverankerungen (3) können durch Knoten, Schlingen oder Weben des Spannelements, oder aber durch Kleben oder Verschweißen erzeugt werden. Dabei können sowohl der Klebstoff selbst, als auch aufgeklebte Teile als Endverankerung eingesetzt werden. Zwischen den Endverankerungen entsteht eine Strecke mit relativ schlechtem Verbund, der sich nach Aufreißen des Faserbetons löst und damit eine große freie Dehnlänge des Spannelements ermöglicht. Verbunden mit dem geringen E-Modul des Spannelements ergibt sich dadurch eine große Dehnsteifigkeit. Das ermöglicht eine Verwendung von relativ kurzen Betonstabelementen, die trotzdem eine hohe Dehnfähigkeit haben.

Figur 2 zeigt die in ein Betonkörper (10) eingemischten Betonstabelemente (11) und (13). Die Lage der Betonstabelemente ergibt sich beim Mischen und Einbringen des Betons. Die Betonstabelemente wirken gleichmäßig in alle Richtungen. In Figur 2 ist der Beton des Betonkörpers (10) unter äußerer Belastung bereits gerissen. Die Risse werden jedoch durch die Betonstabelemente gestoppt, da diese eine höhere Zugfestigkeit haben. Es kommt zu einer Erhöhung der Zugfestigkeit des Betonkörpers.

Figur 3 zeigt den Zustand, in dem die äußere Belastung so groß geworden ist, daß die Rißlast der Betonstabelementen (21) überschritten wurde. Die Risse (22) aus dem Betonkörper (20) setzen sich in den Betonstabelementen fort (23). In diesem Zustand kommt die volle Dehnungslänge des Spannelements (24) zur Wirkung und es stellt sich für den gesamten Betonkörper gegenüber dem Zustand ohne Betonstabelemente eine Erhöhung der Dehnfähigkeit ein.

## Patentansprüche

1. Zuschlagmaterial für Beton, bestehend aus dünnen, länglichen, vorgespannten Betonstabelementen (1) aus einer Betonmatrix mit in Längsrichtung angeordneten und vorgespannten Spannelementen (2), wobei die Betonstabelemente (1) Abmessungen aufweisen, die ein ungeordnetes Einmischen des Zuschlagmaterials in Umgebungsbeton (10) erlauben.

2. Zuschlagmaterial nach Anspruch 1, **dadurch gekennzeichnet, dass** die Elemente (1) einen Querschnitt von 1 bis 3 mm Durchmesser haben.

3. Zuschlagmaterial nach einem der Ansprüche 1 oder 2, **dadurch gekennzeichnet, dass** als Bindemittel in der Betonmatrix ganz oder teilweise Polymere vorliegen.

4. Zuschlagmaterial nach einem der Ansprüche 1 bis 3, **dadurch gekennzeichnet, dass** die Betonstabelemente (1) Spannelemente (2) aus Kunststoff, Glas, Stahl, Carbon oder Keramik enthalten.

5. Zuschlagmaterial nach Anspruch 4, **dadurch gekennzeichnet, dass** die Spannelemente (2) aus vielen einzelnen Drähten oder Filamenten bestehen, die zum besseren Verbundverhalten sich möglichst gleichmäßig über den Querschnitt verteilen.

6. Zuschlagmaterial nach einem der Ansprüche 1 bis 5, **dadurch gekennzeichnet, dass** die Betonmatrix der Betonstabelemente (1) in ihren Eigenschaften so eingestellt ist, dass sie im eingebetteten Zustand durch Kriechverkürzungen Kräfte auf den Umgebungsbeton (10) abgibt.

7. Zuschlagmaterial nach einem der Ansprüche 1 bis 6, **dadurch gekennzeichnet, dass** die Spannelemente (2) an ihren Enden als Verankerungen wirkende Verdickungen (3) aus dem gleichen oder einem anderen Material aufweisen.

8. Verfahren zur Herstellung des Zuschlagmaterials nach einem der Ansprüche 1 bis 7, **dadurch gekennzeichnet, dass** lange Spannelemente (2) gespannt werden, der Beton um die Spannelemente herum durch Benetzen oder Extrusion in weichem Zustand angebracht wird und nach dem Erhärten des Betons der erhaltene Verbundkörper zu einer Vielzahl von Betonstabelementen (1) durchtrennt wird.

9. Betonkörper aus einer ersten Betonmatrix (10) mit ungeordneten oder teilweise orientiert eingebetteten länglichen vorgespannten Betonstabelementen (1, 11, 13, 21, 23) aus einer zweiten Betonmatrix mit in Längsrichtung der Betonstabelemente angeordneten Spannelementen (2, 24), wobei die Längserstreckung der Betonstabelemente relativ zu den Abmessungen des Betonkörpers klein ist.

10. Betonkörper nach Anspruch 9, **dadurch gekennzeichnet, dass** zur besseren Durchsetzung der Betonmatrix (10) in Menge und Abmessungen aufeinander abgestimmte Betonstabelemente (2, 24) unterschiedlichen Querschnitts und unterschiedlicher Länge verwendet werden.

11. Betonkörper nach einem der Ansprüche 9 oder 10, **dadurch gekennzeichnet, dass** er zusätzlich mit Bewehrungselementen verstärkt ist.

12. Betonkörper nach einem der Ansprüche 9 bis 11, **dadurch gekennzeichnet, dass** er durch in die erste Betonmatrix eingelegte Spannglieder vorgespannt ist.

13. Betonkörper nach einem der Ansprüche 9 bis 12, **dadurch gekennzeichnet, dass** er zusätzlich Fasern aus Stahl, Glas, Kunststoff oder Carbon enthält.

14. Betonkörper nach einem der Ansprüche 9 bis 13, **dadurch gekennzeichnet, dass** er als vorgefertigtes Bauteil vorliegt.

15. Betonkörper nach einem der Ansprüche 9 bis 14, **dadurch gekennzeichnet, dass** er in Ortbeton hergestellt ist.

16. Betonkörper nach einem der Ansprüche 9 bis 15, **dadurch gekennzeichnet, dass** er als Rohr ausgebildet ist.

17. Betonkörper nach einem der Ansprüche 9 bis 16, **dadurch gekennzeichnet, dass** er als Fassadenelement ausgebildet ist.

18. Betonkörper nach einem der Ansprüche 9 bis 17, **dadurch gekennzeichnet, dass** er als Dachelement ausgebildet ist.

19. Betonkörper nach einem der Ansprüche 9 bis 18, **dadurch gekennzeichnet, dass** er als flüssigkeitsdichtes Bauteil vorliegt.

20. Betonkörper nach einem der Ansprüche 9 bis 19, **dadurch gekennzeichnet, dass** er als Industriefußboden, Straßenabschnitt oder Landebahn vorliegt.

## Claims

1. Aggregate for concrete, comprising thin, elongate prestressed concrete rod elements (1) made from a concrete matrix with stressing elements (2) which are prestressed and arranged in the longitudinal direction, the concrete rod elements (1) having dimensions which allow the aggregate to be mixed randomly in the surrounding concrete (10).

2. Aggregate according to Claim 1, **characterized in that** the elements (1) have a cross section with a diameter of from 1 to 3 mm.

3. Aggregate according to one of Claims 1 or 2, **characterized in that** the binder in the concrete matrix is completely or partially made up of polymers.

4. Aggregate according to one of Claims 1 to 3, **characterized in that** the concrete rod elements (1) contain stressing elements (2) made from plastic, glass, steel, carbon or ceramic.

5. Aggregate according to Claim 4, **characterized in that** the stressing elements (2) comprise a large number of individual wires or filaments which are distributed as uniformly as possible over the cross section in order to form an optimum composite.

6. Aggregate according to one of Claims 1 to 5, **characterized in that** the properties of the concrete matrix of the concrete rod elements (1) are set in such a way that, in the embedded state, the matrix transmits forces produced by shortening due to creep to the surrounding concrete (10).

7. Aggregate according to one of Claims 1 to 6,
**characterized in that** the stressing elements (2) at their ends, have thickened sections (3), which act as anchoring means, made from the same material or a different material.

8. Process for producing the aggregate according to one of Claims 1 to 7, **characterized in that** long stressing elements (2) are stressed, the concrete is arranged around the stressing elements by wetting or extrusion in the soft state and, after the concrete has set, the composite body obtained is severed so that it forms a multiplicity of concrete rod elements (1).

9. Concrete body comprising a first concrete matrix (10) with random or partially oriented embedded, elongate prestressed concrete rod elements (1, 11, 13, 21, 23) comprising a second concrete matrix with stressing elements (2, 24) arranged in the longitudinal direction of the concrete rod elements, the longitudinal extent of the concrete rod elements being short relative to the dimensions of the concrete body.

10. Concrete body according to Claim 9, **characterized in that**, for better distribution within the concrete matrix (10), concrete rod elements (2, 24) which are matched to one another in terms of quantity and dimensions but are of different cross section and length are used.

11. Concrete body according to one of Claims 9 or 10, **characterized in that** it is additionally reinforced with reinforcement elements.

12. Concrete body according to one of Claims 9 to 11, **characterized in that** it is prestressed by stressing members which are introduced into the first concrete matrix.

13. Concrete body according to one of Claims 9 to 12, **characterized in that** it additionally contains fibres of steel, glass, plastic or carbon.

14. Concrete body according to one of Claims 9 to 13, **characterized in that** it is in the form of a prefabricated building component.

15. Concrete body according to one of Claims 9 to 14, **characterized in that** it is produced in cast-in-place concrete.

16. Concrete body according to one of Claims 9 to 15, **characterized in that** it is designed in the form of a pipe.

17. Concrete body according to one of Claims 9 to 16, **characterized in that** it is designed in the form of a facade panel.

18. Concrete body according to one of Claims 9 to 17, **characterized in that** it is designed in the form of a roof panel.

19. Concrete body according to one of Claims 9 to 18, **characterized in that** it is the form of a liquid-tight building component.

20. Concrete body according to one of Claims 9 to 19, **characterized in that** it is the form of an industrial floor, a section of a roadway or a runway.

## Revendications

1. Matériau ajouté pour du béton, composé d'éléments en forme de barres en béton (1) minces et allongés qui sont précontraints et qui sont formés d'une matrice en béton avec des éléments de précontrainte (2) disposés dans le sens longitudinal et précontraints, les éléments en forme de barres en béton (1) présentant des dimensions qui permettent un mélange désordonné du matériau ajouté dans le béton environnant (10).

2. Matériau ajouté selon la revendication 1, **caractérisé en ce que** les éléments (1) ont une section transversale de 1 à 3 mm de diamètre.

3. Matériau ajouté selon la revendication 1 ou 2, **caractérisé en ce qu'**il est prévu comme liant dans la matrice en béton, en totalité ou en partie, des polymères.

4. Matériau ajouté selon l'une des revendications 1 à 3, **caractérisé en ce que** les éléments en forme de barres en béton (1) contiennent des éléments de précontrainte (2) en matière plastique, en verre, en acier, en carbone ou en céramique.

5. Matériau ajouté selon la revendication 4, **caractérisé en ce que** les éléments de précontrainte (2) se composent de nombreux fils métalliques ou de filaments individuels qui, pour une meilleure adhérence, se répartissent le plus uniformément possible sur la section transversale.

6. Matériau ajouté selon l'une des revendications 1 à 5, **caractérisé en ce que** les caractéristiques de la matrice en béton des éléments en forme de barres en béton (1) sont étudiées pour que ladite matrice, une fois encastrée, produise des forces sur le béton environnant (10) grâce aux raccourcissements de fluage.

7. Matériau ajouté selon l'une des revendications 1 à 6, **caractérisé en ce que** les éléments de précontrainte (2) présentent à leurs extrémités des épaississements (3) composés d'un matériau identique ou différent, qui agissent comme ancrages.

8. Procédé pour fabriquer le matériau ajouté selon l'une des revendications 1 à 7, **caractérisé en ce que** des éléments de précontrainte (2) longs sont contraints, le béton est appliqué à l'état mou autour des éléments de précontrainte par imprégnation ou extrusion, et après durcissement du béton, le corps composite obtenu est séparé pour former une multiplicité d'éléments en forme de barres en béton (1).

9. Corps en béton formé d'une première matrice en béton (10) contenant des éléments en forme de barres en béton (1, 11, 13, 21, 23) allongés précontraints qui sont désordonnés ou encastrés en étant partiellement orientés et qui sont eux-mêmes formés d'une seconde matrice en béton contenant des éléments de précontrainte (2, 24) disposés dans le sens longitudinal des éléments en forme de barres en béton, l'étendue en longueur de ces derniers étant faible par rapport aux dimensions du corps en béton.

10. Corps en béton selon la revendication 9, **caractérisé en ce que** pour une meilleure pénétration de la matrice en béton (10), on utilise des éléments en forme de barres en béton (2, 24) de sections transversales et de longueurs différentes, dont la quantité et les dimensions sont adaptées mutuellement.

11. Corps en béton selon la revendication 9 ou 10, **caractérisé en ce qu'**il est renforcé en supplément par des éléments d'armature.

12. Corps en béton selon l'une des revendications 9 à 11, **caractérisé en ce qu'**il est précontraint grâce à des organes de précontrainte placés dans la première matrice en béton.

13. Corps en béton selon l'une des revendications 9 à 12, **caractérisé en ce qu'**il contient en supplément des fibres en acier, en verre, en matière plastique ou en carbone.

14. Corps en béton selon l'une des revendications 9 à 13, **caractérisé en ce qu'**il est disponible sous la forme d'un élément de construction préfabriqué.

15. Corps en béton selon l'une des revendications 9 à 14, **caractérisé en ce qu'**il est fabriqué dans du béton coulé sur place.

16. Corps en béton selon l'une des revendications 9 à 15, **caractérisé en ce qu'**il est conçu comme un tube.

17. Corps en béton selon l'une des revendications 9 à 16, **caractérisé en ce qu'**il est conçu comme un élément pour façade.

18. Corps en béton selon l'une des revendications 9 à 17, **caractérisé en ce qu'**il est conçu comme un élément pour toit.

19. Corps en béton selon l'une des revendications 9 à 18, **caractérisé en ce qu'**il est disponible sous la forme d'un élément de construction étanche au liquide.

20. Corps en béton selon l'une des revendications 9 à 19, **caractérisé en ce qu'**il est disponible sous la forme d'un sol industriel, d'une section de route ou d'une piste d'atterrissage.
